# EUROPÄISCHE PATENTANMELDUNG

(11) **EP 1 903 127 A1**
(43) Veröffentlichungstag der Anmeldung: **26.03.2008**
(21) Anmeldenummer: 06090174.1
(22) Anmeldetag: 21.09.2006
(51) Int. Cl.: C23C 24/04, B22D 23/00, F01D 5/28

(54) **Verfahren zum Herstellen von Bauteilen durch Kaltgasspritzen und Turbinenbauteil**

(71) Anmelder: SIEMENS AKTIENGESELLSCHAFT, 80333 München (DE)
(72) Erfinder: Jabado, Rene, 14199 Berlin (DE); Jensen, Jens Dahl, Dr., 14050 Berlin (DE); Krüger, Ursus, Dr., 14089 Berlin (DE); Körtvelyessy, Daniel, 13469 Berlin (DE); Lüthen, Volkmar, Dr., 12157 Berlin (DE); Reiche, Ralph, 13465 Berlin (DE); Rindler, Michael, 15566 Schöneiche (DE); Ullrich, Raymond, 14621 Schönwalde (DE)

(57) **Zusammenfassung**

Es wird vorgeschlagen, Turbinenbauteile (28) wie etwa Schaufeln oder Übergangsstücke dadurch herzustellen, dass mittels eines Kaltgasspritzverfahrens Grundwerkstoff (24) (nickel- oder kobaltbasiert) auf einen Träger aufgespritzt wird, danach Pulver für eine korrosions- und/oder oxidationshemmende Beschichtung aufgespritzt wird und anschließend Material für eine wärmedämmende Beschichtung aufgespritzt wird. Der Träger kann beispielsweise ein Keramikkern (26) sein.

## Beschreibung

### Hintergrund der Erfindung

Die Erfindung betrifft ein Verfahren zum Herstellen von Bauteilen, insbesondere Turbinenbauteilen.

Turbinenbauteile bestehen heutzutage typischerweise aus einem Grundkörper, auf dem häufig noch ein Schichtsystem aufgebracht ist. Ein Verfahren zum Herstellen eines Schichtsystems ist beispielsweise aus EP 1 382 707 A1 bekannt. Bei diesem Verfahren werden eine Zwischenschicht und eine Wärmedämmschicht durch atmosphärisches Plasmaspritzen oder durch Kaltgasspritzen auf ein Substrat aufgebracht. Das Substrat, das hier den Grundkörper bildet, ist bspw. eine nickel- oder kobaltbasierte Superlegierung. Die Zwischenschicht dient als Korrosions-, Oxidations-, oder Haftvermittlungsschicht und besteht bspw. aus MCrAlY, wobei M ein Element der Gruppe Eisen (Fe), Kobalt (Co) oder Nickel (Ni) ist. Die Wärmedämmschicht ist beispielsweise keramisch und besteht bspw. aus teil- oder vollstabilisiertem Zirkonoxid mit bis zu 8% Yttriumoxid oder anderen Seltenerdoxiden. Das beschriebene Schichtsystem kann insbesondere bei Turbinenschaufeln Verwendung finden.

Turbinenschaufeln und andere Turbinenkomponenten wie bspw. Übergangsstücke werden aus den nickel- oder kobaltbasierten Superlegierungen gegossen und anschließend beschichtet. Dies erfordert mehrere Verfahrensschritte und bietet nur einen geringen Grad an Flexibilität, da für eine Änderung der Komponentengeometrie die Gießformen zu ändern sind. Zusätzlich können auf Grund der hohen Temperaturen beim Gießen Oxidationsprozesse am Superlegierungsmaterial auftreten, so dass sich nicht immer das theoretisch mögliche optimale Ergebnis erzielen lässt.

Zugrundeliegende Aufgabe

Der Erfindung liegt die Aufgabe zugrunde, ein Verfahren zum Herstellen von Bauteilen, insbesondere von Turbinenbauteilen, zur Verfügung zu stellen, bei dem die oben genannte Problematik nicht auftritt.

Eine weitere Aufgabe besteht darin, ein Turbinenbauteil mit verbesserten Bauteileigenschaften zur Verfügung zu stellen.

### Erfindungsgemäße Lösung

Diese Aufgaben werden erfindungsgemäß durch ein Verfahren mit den Merkmalen des Anspruchs 1 bzw. durch ein Turbinenbauteil nach Anspruch 13 gelöst. Die abhängigen Ansprüche enthalten vorteilhafte Weiterbildungen der Erfindung.

Erfindungsgemäß besteht die Lösung der Aufgabe in einem Verfahren zum Herstellen von Bauteilen, welche aus einem Grundwerkstoff bestehen, in dem pulverförmiger Grundwerkstoff mittels eines Kaltgasspritzverfahrens auf einen Kern aufgespritzt wird und das Spritzen so erfolgt, dass während des Spritzens die Kontur des Bauteils herausgearbeitet wird.

Dadurch können aus einem Grundwerkstoff bestehende Bauteile, bspw. Turbinenbauteile wie etwa Schaufeln oder Übergangsstücke, mit komplexen Strukturen hergestellt werden, und es ist kein sonst zur Herstellung von Turbinenbauteilen eingesetzter aufwendiger Gussvorgang mehr nötig. Aufgrund der Verwendung von Inertgas (bspw. Helium oder Stickstoff) als Treibgas beim Kaltgasspritzen kann die Oxidation des Grundwerkstoffes vermieden werden.

Bei einer vorteilhaften Weiterbildung der Erfindung ist das Herausarbeiten der Kontur durch Verwendung eines konturierten Kerns vereinfacht.

Eine andere vorteilhafte Weiterbildung besteht darin, dass auch während des Spritzvorgangs die Spritzparameter wie z.B. Partikelgeschwindigkeit oder Massenstrom variiert werden können. Außerdem können die Pulverparameter, z.B. die Pulverzusammensetzung, variiert werden. Dadurch wird das Herstellen von geschichteten Bauteilen und von Bauteilen mit variierenden Materialeigenschaften (z.B. gradierte Werkstoffzusammensetzung) möglich.

Es kann auch die Partikelgröße im pulverförmigen Werkstoff variiert werden. Dies ermöglicht das Herstellen von Bauteilen, die Bereiche mit unterschiedlicher Porosität aufweisen. So können beispielsweise Turbinenschaufeln mit porösen Bereichen erzeugt werden. Insbesondere kann ein poröser Bereich als poröse Schicht ausgebildet sein. Diese kann die Oberfläche des Bauteils bilden, sie kann aber auch zwischen zwei dichten Schichten angeordnet werden.

Zusätzlich dazu kann nach dem Aufspritzen des Grundwerkstoffs auf den Kern ein wärmedämmender Werkstoff auf dem Grundwerkstoff aufgespritzt werden, um einen besseren Schutz gegen hohe Temperaturen zu gewährleisten. Der wärmedämmender Werkstoff kann entweder so ausgestaltet sein, dass er nach dem Aufspritzen eine poröse Schicht bildet, oder so, dass er nach dem Aufspritzen eine dichte Schicht bildet. Durch eine Porosität können die Wärmeisolationseigenschaften der Schicht verbessert werden.

Optional kann zwischen dem Grundwerkstoff und dem wärmedämmenden Werkstoff ein korrosions- und/oder oxidationshemmender Werkstoff aufgespritzt werden, so dass ein zusätzlicher Schutz des Grundwerkstoffs gegen Korrosion und/oder Oxidation gewährleistet wird.

Als korrosions- und/oder oxidationshemmender Werkstoff kann z.B. ein MCrAlX-Werkstoff verwendet werden. In MCrAlX steht M für zumindest ein Element der Gruppe Eisen, Kobalt oder Nickel und X für ein Aktivelement wie Yttrium (Y) und/oder Silizium (Si) und/oder zumindest ein Element der Seltenen Erden bzw. Hafnium (Hf). Solche Legierungen sind bspw. aus EP 0 486 489 B1, EP 0 786 017 B1, EP 0 412 397 B1 oder EP 1 306 454 A1 bekannt. Dem korrosions- und/oder oxidationshemmenden Werkstoff können auch als Opferanoden fungierende Partikel zugesetzt werden.

Als Grundwerkstoff kann insbesondere eine Superlegierung auf Nickel-, Kobalt- oder Eisenbasis verspritzt werden, die einen hochwarmfesten Werkstoff darstellt. Alternativ kann aber auch ein Keramikwerkstoff als Grundwerkstoff verspritzt werden, der eine hohe Korrosions- und Temperaturfestigkeit bietet. Auf korrosionshemmende/oxidationshemmende Beschichtungen und auf Wärmedämmbeschichtungen kann dann eventuell ganz verzichtet werden.

Als Kern kann bspw. ein Keramikkern Verwendung finden, der nach dem Fertigstellen des Bauteils mittels einer starken Säure, etwa mittels Flusssäure, ausgespült werden kann. Bspw. die unter dem Namen HASTELLOY^{®} C-2000 oder INCONEL^{®} bekannte Superlegierungen sind gegenüber starken Säuren wie schwefelhaltige Säure, Salzsäure oder Flusssäure resistent.

Eine weitere vorteilhafte Weiterbildung besteht in einem Turbinenbauteil, welches nach dem erfindungsgemäßen Verfahren hergestellt ist und einen Werkstoff umfasst, welcher Bereiche unterschiedlicher Porosität besitzt. Die Bereiche unterschiedlicher Porosität können eventuell zur Durchleitung von Kühlluft dienen.

Der Werkstoff des Turbinenbauteils mit den Bereichen unterschiedlicher Porosität kann Beschichtungswerkstoff sein, d.h. die Bereiche unterschiedlicher Porosität liegen in einer Beschichtung vor. Es ist aber auch möglich, dass als Werkstoff mit den Bereichen unterschiedlicher Porosität Grundwerkstoff vorhanden ist. Mit anderen Worten, die Bereiche unterschiedlicher Porosität sind bereits im unbeschichteten Turbinenbauteil vorhanden. Natürlich können auch Grundwerkstoffe mit Bereichen unterschiedlicher Porosität mut Beschichtungen, welche Bereiche unterschiedlicher Porosität aufweisen, kombiniert werden.

### Kurzbeschreibung der Zeichnungen

Weitere Merkmale, Eigenschaften und Vorteile der Erfindung ergeben sich aus der nachfolgenden Beschreibung von Ausführungsbeispielen unter Bezugnahme auf die beiliegenden Figuren. Es zeigt:
- Fig. 1: einen Querschnitt durch ein Turbinenbauteil mit Kern während der Herstellung.
- Fig. 2: ein Turbinenbauteil, das nach dem erfindungsgemäßen Verfahren hergestellt ist.
- Fig. 3: eine Beschichtung eines Turbinenbauteils, das nach dem erfindungsgemäßen Verfahren hergestellt ist, und bei dem sich eine poröse Schicht zwischen zwei dichten Schichten befindet.
- Fig. 4: ein Turbinenbauteil, das nach dem erfindungsgemäßen Verfahren hergestellt ist, und bei dem ein poröser Abschnitt an einen dichten Abschnitt angrenzt.

### Detaillierte Beschreibung des Ausführungsbeispiels

In Figur 1 ist die Herstellung eines Turbinenbauteiles 28 durch ein erfindungsgemäßes Verfahren schematisch dargestellt. Grundwerkstoff 24 wird durch eine Kaltgasspritzdüse 22 auf einen Keramikkern 26 aufgespritzt. Die Spritzparameter können variiert werden, insbesondere der Massenstrom, die Partikelgeschwindigkeit, die Partikelgröße und die Partikelzusammensetzung. Die Partikelgröße bestimmt dabei die Porositätseigenschaften des aufgespritzten Grundwerkstoffes.

Das Turbinenbauteil entsteht durch die Relativbewegung zwischen Keramikkern 26 und Spritzdüse 22. Zuerst wird das Grundwerkstoffmaterial verspritzt, bspw. eine Superlegierung auf Ni-, Co- oder Fe-Basis. Geeignete Superlegierungen sind bspw. die unter den Bezeichnungen HASTELLOY^{®} oder INCONEL^{®} bekannten Superlegierungen.

Danach wird die Zusammensetzung des Spritzpulvers bspw. zu einer MCrAlX-Zusammensetzung geändert und eine Haftvermittlerschicht (in Fig. 1 nicht gezeigt) auf den Grundwerkstoff aufgebracht. Nach einer neuerlichen Änderung der Zusammensetzung des Spritzpulvers, bspw. zu mit Y stabilisiertemZirkonoxid (ZrO₂) wird schließlich eine thermische Wärmedämmschicht auf die MCrA1X-Schicht aufgespritzt. Nach dem Spritzen des Turbinenbauteils 28 wird der Keramikkern 26 ausgelaugt, bspw. durch Flusssäure (HF). Das Auslaugen des Keramikkerns 26 kann entweder nach der Fertigstellung des Turbinenbauteils oder nach dem Aufspritzen des Grundwerkstoffs, aber vor Fertigstellen des gesamten Turbinenbauteils 28, z.B. vor dem Aufbringen einer Beschichtung, erfolgen. Der Vorteil des frühzeitigen Auslaugens besteht darin, dass dadurch eine eventuelle Beschädigung einer keramischen Beschichtung (z.B. keramische Wärmedämmschicht, TBC) während des Auslaugprozesses vermieden werden kann.

In einer alternativen Ausgestaltung des Verfahrens wird statt einer Superlegierung ein Keramikmaterial als Grundwerkstoff für das Turbinenbauteil 28 verspritzt. In diesem Fall kann der Kern bspw. aus einem ausbrennbaren Material bestehen. Auf jeden Fall sollte das Material des Kerns so gewählt sein, dass ein Entfernen des Kerns möglich ist, ohne den keramischen Grundwerkstoff anzugreifen.

Figur 2 zeigt eine perspektivische Ansicht einer Laufschaufel 12 als Beispiel für ein Bauteil, das durch Kaltgasspritzen auf einen Kern, der ausgelaugt wird, hergestellt ist. Die Laufschaufel 12 weist einen Befestigungsbereich 14, eine Schaufelplattform 18 sowie einen Schaufelblattbereich 16 auf.

Im Befestigungsbereich 14 ist ein Schaufelfuß 20 gebildet, der zur Befestigung der Laufschaufel 12 an einer Welle einer ebenfalls nicht dargestellten Strömungsmaschine, insbesondere einer Gasturbine, darstellt. Die Turbinenschaufel 12 weist besonders in ihrem Schaufelblattbereich 16 eine komplexe Geometrie auf, die durch ein erfindungsgemäßes Verfahren hergestellt werden kann, wobei eine hohe Flexibilität gegenüber Änderungen der Geometrie der Laufschaufel gegeben ist.

In Figur 3 ist, stark schematisiert, ein Schnitt durch die Wand eines Turbinenbauteils 28 gemäß einer ersten Ausführungsvariante dargestellt. Auf einem Kern 26 befindet sich eine durch Kaltgasspritzen aufgetragene dichte Schicht 2, die aus einem Grundwerkstoff besteht und die Innenseite der Bauteilwand bildet. Die dichte Schicht 2 kann aus einer Superlegierung oder aus einem Keramikwerkstoff als Grundwerkstoff bestehen. Der Kern 26 kann bei einer Superlegierung als dichter Schicht 2 bspw. aus Keramik hergestellt sein.

Auf der dichten Schicht 2 befindet sich eine poröse Schicht 3 mit Poren 7, die ebenfalls durch Kaltgasspritzen aufgebracht ist. Die Poren 7 der porösen Schicht 3 können von einem Kühlluftstrom 5 durchströmt werden, das zur Kühlung des Turbinenbauteils 28 dient. Die Größe der Poren kann durch Wahl der Größe der verspritzten Partikel eingestellt werden.

Auf der porösen Schicht 3 ist eine weitere dichte Schicht 4 ebenfalls durch Kaltgasspritzen aufgebracht. Diese dichte Schicht 4 kann vollständig oder teilweise aus einem wärmedämmenden oder aus einem korrosions- und/oder oxidationshemmenden Werkstoff wie z.B. MCrA1X bestehen. Ein Teil der dichten Schicht 4 kann auch als Wärmedämmschicht (Thermal Barrier Coating, TBC) die Außenfläche des Turbinenbauteils 28 bilden. Es ist auch möglich, die Wärmedämmschicht direkt auf den Grundwerkstoff aufzuspritzen.

Fig. 4 zeigt einen schematischen Querschnitt durch ein Turbinenbauteil 28, bspw. eine Turbinenschaufel, mit einem zentralen Luftkanal 6, das aus einem dichten Abschnitt 8 und einem porösen Abschnitt 10 mit Poren 7 besteht. Der zentrale Luftkanal entsteht durch Auslaugen des Keramikkerns nach dem Aufspritzen des Grundwerkstoffs. Ein Kühlluftstrom 5 strömt durch den zentralen Luftkanal 6 ein und durch die Poren 7 des porösen Abschnitts 10 wieder aus und kühlt so den porösen Abschnitt 10. Die beiden Abschnitte sind ebenso wie die dichten Schichten 2 und 4 und die poröse Schicht 3 in Figur 3 durch Kaltgasspritzen hergestellt. Poröse Abschnitte sind vorzugsweise dort gebildet, wo die thermische Belastung des Turbinenbauteils 28 am größten ist. Durch geeignete Position der porösen Abschnitte im Turbinenbauteil 28 sowie durch geeignete Form und Dimensionierung dieser Abschnitte kann auch das Erzeugen von Kühlluftfilmen über der äußeren Oberfläche des Turbinenbauteils 28 erreicht werden.

Abschließend sei angemerkt, dass sämtlichen Merkmalen, die in den Anmeldungsunterlagen und insbesondere in den abhängigen Ansprüchen genannt sind, trotz des vorgenommenen formalen Rückbezugs auf einen oder mehrere bestimmte Ansprüche, auch einzeln oder in beliebiger Kombination eigenständiger Schutz zukommen soll.

## Patentansprüche

1. Verfahren zum Herstellen von Bauteilen (28), welche aus einem Grundwerkstoff (24) bestehen, in dem pulverförmiger Grundwerkstoff (24) mittels eines Kaltgasspritzverfahrens auf einen Kern (26) aufgespritzt wird und das Spritzen so erfolgt, dass während des Spritzens die Kontur des Bauteils (28) herausgearbeitet wird.

2. Verfahren nach Anspruch 1, in dem als Kern (26) ein konturierter Kern (26) Verwendung findet, dessen Kontur der Kontur des Bauteils (28) nahe kommt.

3. Verfahren nach Anspruch 1 oder 2, in dem die Spritzparameter im Laufe des Kaltgasspritzverfahrens variiert werden.

4. Verfahren nach einem der vorangehenden Ansprüche, in dem die Pulverparameter im Laufe des Kaltgasspritzverfahrens variiert werden.

5. Verfahren nach Anspruch 4, in dem als Pulverparameter die Partikelgröße im pulverförmigen Werkstoff variiert wird.

6. Verfahren nach einem der Ansprüche 1 bis 5, in dem als Bauteil (28) ein Turbinenbauteil hergestellt wird, indem zuerst der Grundwerkstoff (24) auf den Kern (26) aufgespritzt wird und danach ein wärmedämmender Werkstoff auf den Grundwerkstoff (24) aufgespritzt wird.

7. Verfahren nach einem der Ansprüche 1 bis 5, in dem als Bauteil (28) ein Turbinenbauteil hergestellt wird indem zuerst der Grundwerkstoff (24) auf den Kern (26) aufgespritzt wird, ein korrosions- und/oder oxidationshemmender Werkstoff auf den Grundwerkstoff (24) aufgespritzt wird und wärmedämmender Werkstoff auf den korrosions- und/oder oxidationshemmenden Werkstoff aufgespritzt wird.

8. Verfahren nach Anspruch 7, in dem als korrosions- und/oder oxidationshemmender Werkstoff ein MCrA1X-Werkstoff auf den Grundwerkstoff (24) aufgespritzt wird.

9. Verfahren nach Anspruch 7, in dem auf den Grundwerkstoff (24) weiterer Grundwerkstoff als korrosions- und/oder oxidationshemmender Werkstoff (24) aufgespritzt wird, wobei dem weiteren Grundwerkstoff (24) als Opferanoden fungierende Partikel zugesetzt sind.

10. Verfahren nach einem der vorangehenden Ansprüche, in dem als Grundwerkstoff (24) eine Superlegierung auf Nickel-, Kobalt- oder Eisenbasis verspritzt wird.

11. Verfahren nach einem der vorangehenden Ansprüche, in dem als Grundwerkstoff (24) ein Keramikwerkstoff verspritzt wird.

12. Verfahren nach einem der vorangehenden Ansprüche, in dem als Kern (26) ein Keramikkern Verwendung findet.

13. Turbinenbauteil (28), welches gemäß dem Verfahren nach einem der Ansprüche 1 bis 10 hergestellt ist und einen Werkstoff umfasst, welcher Bereiche unterschiedlicher Porosität (2, 3, 4, 8, 10) besitzt.

14. Turbinenbauteil (28) nach Anspruch 13, in dem als Werkstoff mit den Bereichen unterschiedlicher Porosität (2, 3, 4) ein Beschichtungswerkstoff vorhanden ist.

15. Turbinenbauteil nach Anspruch 13 oder 14, in dem als Werkstoff mit den Bereichen unterschiedlicher Porosität (2, 3, 4, 8, 10) Grundwerkstoff vorhanden ist.
